# DEMANDE DE BREVET EUROPEEN

(11) **EP 4 603 924 A1**
(43) Date de publication de la demande: **20.08.2025**
(21) Numéro de dépôt: 24158424.2
(22) Date de dépôt: 19.02.2024
(51) Int. Cl.: G04B 13/02, G04B 43/00, G04B 17/06

(54) **AXE HORLOGER A BASE DE MATERIAU INTERMETALLIQUE**

(71) Demandeur: Richemont International S.A., 1752 Villars-sur-Glâne (CH)
(72) Inventeur: KENTHESWARAN, Vasuki, 25300 Pontarlier (FR); LAPORTE, Vincent, 25300 Vuillecin (FR); ROUXEL, Baptiste, 4052 Basel (CH)
(74) Mandataire: Ipsilon Lyon

(57) **Abrégé**

La présente invention concerne un axe horloger comprenant plus de 20% en masse de matériau intermétallique amagnétique ayant une dureté supérieure à 400 HV.

## Description

### DOMAINE DE L'INVENTION

La présente invention concerne un axe horloger, notamment un axe de balancier, à base de matériau intermétallique.

### ETAT ANTERIEUR DE LA TECHNIQUE

Les montres à mécanisme mécanique incluent un résonateur comprenant un balancier et un ressort spiral qui sont généralement montés sur le même arbre désigné « axe de balancier » (figure 1).

L'optimisation des performances du mécanisme (précision, durabilité...) dépend fortement du balancier-spiral et de la qualité de son pivotement.

De manière générale, un axe horloger, en particulier un axe de balancier, doit donc répondre à certaines contraintes, notamment en termes d'usinabilité ou de résistance (i) à la corrosion, (ii) aux chocs, (iii) à la rupture et (iv) à l'usure.

Ainsi, de nombreux matériaux ont été utilisés pour fabriquer les axes horlogers, par exemple des alliages métalliques comme l'acier martensitique, ou encore des céramiques comme l'oxyde de zircone stabilisée à l'oxyde d'yttrium... Des axes de balancier recouverts d'une couche de matériau spécifique ont également été développés.

Quoi qu'il en soit, il existe toujours un besoin de matériaux alternatifs répondant aux contraintes établies, faciles à usiner et, avantageusement, amagnétiques. En effet, l'acier martensitique présente des propriétés de résistance adéquates, mais reste sensible au magnétisme et à la corrosion (ce qui est problématique notamment lors de la fabrication et du stockage) alors que la céramique reste fragile en cas de chocs répétés. En outre, certains matériaux nécessitent une multitude de traitements thermiques et mécaniques afin d'obtenir les propriétés de résistance requises.

En outre, la présence croissante de dispositifs électroniques expose sans cesse les montres à des champs magnétiques, ce qui peut entraîner des problèmes de fonctionnement lorsque les mouvements horlogers sont en acier.

Par conséquent, il existe toujours un besoin de développer des alternatives permettant de résoudre simultanément tous les problèmes techniques, à savoir l'usinabilité et la résistance à la corrosion, aux chocs, à la rupture et à l'usure et le comportement en présence de champs magnétiques, ou après exposition à un champ magnétique.

La présente invention répond à ces problématiques grâce à l'utilisation d'un matériau intermétallique amagnétique.

### EXPOSE DE L'INVENTION

Un premier aspect de l'invention se rapporte à un axe horloger comprenant plus de 20% en masse, par rapport à la masse de l'axe horloger, de matériau intermétallique amagnétique présentant une dureté d'au moins 400 HV, préférentiellement 450 HV.

En d'autres termes, le matériau intermétallique amagnétique ne constitue pas simplement une couche superficielle de l'axe horloger.

L'axe horloger est avantageusement un axe de balancier.

De manière avantageuse, l'axe horloger présente une longueur inférieure à 5mm, préférentiellement inférieure à 4mm, encore plus préférentiellement inférieure à 3mm. De manière avantageuse, l'axe horloger comprend deux pivots ayant un diamètre avantageusement compris entre 0,02mm et 0,30mm, préférentiellement compris entre 0,03mm et 0,20mm, encore plus préférentiellement compris entre 0,04mm et 0,10mm.

Un axe de balancier permet de supporter le balancier et le ressort spiral d'un mouvement horloger d'une montre.

Un deuxième aspect de l'invention se rapporte à un oscillateur horloger, comprenant un axe de balancier selon le premier aspect ainsi qu'au moins un organe supplémentaire tel qu'un balancier ou un organe de rappel élastique. Ledit au moins un organe supplémentaire est avantageusement amagnétique, par exemple un organe élastique de rappel réalisé en matière amagnétique. On peut ainsi prévoir l'organe élastique de rappel sous la forme d'un spiral en matière amagnétique, comme par exemple un spiral en silicium ou un spiral en alliage métallique amagnétique (base NbZr, NbTi, FeMn...) doté de sa virole, elle aussi en alliage métallique amagnétique. Encore plus avantageusement, l'oscillateur horloger est constitué uniquement de pièces amagnétiques. Par exemple, on peut prévoir un balancier en laiton, un plateau en laiton ou maillechort (alliage de cuivre, de nickel et de zinc), une ellipse en corindon et un spiral en silicium. Également, l'homme du métier pourra choisir d'associer l'oscillateur doté d'un axe selon l'invention avec un échappement amagnétique. Par exemple, l'ancre et/ou la roue d'échappement peuvent être en alliage NiP amagnétique ou en silicium.

Selon un mode de réalisation, l'oscillateur horloger peut être testé au sein d'un mouvement horloger selon la séquence suivante :
- test de marche dans les 6 positions usuelles,
- exposition à un champ magnétique artificiel de 500 gauss, 1000 gauss ou 5000 gauss pendant un temps prédéterminé,
- test de marche dans les 6 positions usuelles, avec une déviation de 20s/j maximum par rapport aux essais avant l'exposition aux champs magnétiques,
- mesure de la valeur d'arrêt sous champ magnétique, avec au minimum 100 gauss, de préférence au minimum 500 gauss, de préférence au minimum 1000 gauss.

Le matériau intermétallique amagnétique est avantageusement un matériau binaire associant (i) deux métaux ou (ii) un métal et un métalloïde (B, Si, Ge, As, Sb, Te, At).

De manière générale, un matériau intermétallique présente une structure ordonnée, avec une alternance périodique des différents atomes. Les alliages intermétalliques se distinguent des alliages classiques par le caractère ordonné de leurs atomes dans la maille cristalline.

Le matériau intermétallique amagnétique de l'axe horloger est avantageusement un matériau binaire de formule M¹ₓM²₁₋ₓ dans laquelle 0<x<1 ; M¹ étant choisi dans le groupe constitué de :Au, Co, Cu, Fe, Ir, Mo, Ni, Pd, Pt et Zr ; M² étant choisi dans le groupe constitué de : Al, Ga, In, Si et Ti ; M¹ et M² étant différents l'un de l'autre.

Le matériau intermétallique amagnétique est avantageusement choisi dans le groupe constitué de : AuₓTi₁₋ₓ, Au_{X}Al₁₋ₓ, AuₓGa₁₋ₓ, AuₓIn₁₋ₓ, CoₓSi₁₋ₓ, CoₓAl₁₋ₓ, CoₓGa₁₋ₓ, CuₓTi₁₋ₓ, FeₓAl₁₋ₓ, IrₓTi₁₋ₓ, MoₓA₁₋ₓ, NiₓAl₁₋ₓ, NiₓGa₁₋ₓ, NiₓIn₁₋ₓ, NiₓSi₁₋ₓ, PdₓIn₁₋ₓ, PdₓAl₁₋ₓ, PtₓAl₁₋ₓ, PtₓGa₁₋ₓ, PtₓIn₁₋ₓ, ZrₓAl₁₋ₓ, avec 0<x<1, et leurs mélanges.

De manière encore plus avantageuse, le matériau intermétallique amagnétique est choisi dans le groupe constitué de : AuₓTi₁₋ₓ, CoₓAl₁₋ₓ, CuₓTi₁₋ₓ, IrₓTi₁₋ₓ, MoₓAl₁₋ₓ, NiₓAl₁₋ₓ et ZrₓAl₋₁ₓ avec 0<x<1.

Dans la formule générale M¹ₓM²₁₋ₓ, x est avantageusement égal à 0,6, 4/7, 2/3, 0,8, 0,25, 0,75, 0,5 ou 1/3.

Plus avantageusement, le matériau intermétallique amagnétique est choisi dans le groupe constitué :
- des intermétalliques binaires M¹ₓM²₁₋ₓ avec x=0,6 Cu₃Ti₂,
- des intermétalliques binaires M¹ₓM²₁₋ₓ avec x= 4/7: Cu₄Ti₃,
- des intermétalliques binaires M¹ₓM²₁₋ₓ avec x=2/3 : Cu₂Ti,
- des intermétalliques binaires M¹ₓM²₁₋ₓ avec x=0,8 : Cu₄Ti,
- des intermétalliques binaires M¹ₓM²₁₋ₓ avec x=0,25 : AuTi₃, IrTi₃, , ZrAl₃,
- des intermétalliques binaires M¹ₓM²₁₋ₓ avec x=0,75 : Mo₃Al, Ni₃Al, Co₃Al,
- des intermétalliques binaires M¹ₓM²₁₋ₓ avec x=0,5 : CuTi, FeAl, CoAl, NiAl, CoGa, NiGa, PdIn, PdAl, NiIn,
- des intermétalliques binaires M¹ₓM²₁₋ₓ avec x=1/3 : CuTi₂, PtAl₂, AuAl₂, AuGa₂, AuInz, CoSi₂, NiSi₂, PtGa₂ et PtIn₂.

Préférentiellement, le matériau intermétallique amagnétique est choisi parmi AuTi3, Co₃Al, Cu₄Ti, IrTi₃, Mo₃Al et Ni₃Al, ZrAl₃, et leurs mélanges ; plus préférentiellement parmi AuTi₃, Cu₄Ti, IrTi₃, Mo₃Al, Ni₃Al, et leurs mélanges ; et encore plus préférentiellement parmi AuTi₃, IrTi₃, Mo₃Al, et leurs mélanges.

La dureté du matériau intermétallique est supérieure à 400 HV, avantageusement supérieure à 450 HV, plus avantageusement supérieure à 600 HV.

L'axe horloger peut être constitué d'un matériau intermétallique amagnétique ou d'un mélange de matériaux intermétalliques amagnétiques (avantageusement un mélange de deux matériaux intermétalliques amagnétiques). Dans ce cas, l'axe comprend 100% en masse de matériau(x) intermétallique(s) amagnétique(s).

L'axe horloger peut être constitué d'une matrice comprenant des particules de matériau(x) intermétallique(s) amagnétique(s), cette matrice étant une matrice en alliage métallique ou une matrice de matériau(x) intermétallique(s) amagnétique(s).

Les particules de matériau intermétallique amagnétique représentent plus de 20% en masse , avantageusement plus de 50% en masse par rapport à la masse de l'axe horloger.

La matrice en alliage métallique est avantageusement constituée d'un alliage d'un métal choisi parmi : nickel, cuivre, aluminium, titane, or, platine. Cet alliage est avantageusement amagnétique.

Les particules de matériau intermétallique amagnétique présentent une taille avantageusement comprise entre 0,1µm et 10µm, plus avantageusement entre 1µm et 5µm.

La taille des particules correspond à leur dimension la plus importante, par exemple le diamètre dans le cas de particules sphériques. Elle peut être mesurée selon les techniques conventionnelles, par exemple par diffraction laser.

L'utilisation d'au moins deux matériaux distincts pour préparer l'axe horloger selon l'invention peut apporter une amélioration de la dureté par effet de synergie, et de la finesse des microstructures, ce qui renforce la résistance de l'axe horloger. Comme mentionné ci-dessus, il peut s'agir d'un mélange de deux (ou plus) matériaux intermétalliques amagnétiques (par exemple AuTi et Au₃Ti), d'un mélange d'un matériau intermétallique amagnétique et d'une matrice en alliage métallique.

La présente invention concerne également un procédé de préparation de l'axe horloger.

Selon un premier mode de réalisation, ce procédé comprend les étapes suivantes :
- préparation d'une barre par mélange et chauffage des métaux constituant le matériau intermétallique amagnétique,
- usinage, avantageusement par laser, meulage ou électroérosion.

Selon un deuxième mode de réalisation, ce procédé comprend les étapes suivantes :
- préparation d'un lopin par mélange et chauffage des métaux constituant le matériau intermétallique amagnétique,
- réduction du lopin en poudre de matériau intermétallique amagnétique,
- frittage de la poudre sous forme de barre ou de pré-forme,
- usinage par laser ou par meulage.

Lorsque l'axe horloger est constitué d'une matrice en alliage métallique comprenant des particules de matériau intermétallique amagnétique, le procédé comprend les étapes suivantes :
- préparation d'un lopin par mélange et chauffage des métaux constituant le matériau intermétallique amagnétique,
- réduction du lopin en particules de matériau intermétallique amagnétique,
- mélange des particules de matériau intermétallique amagnétique avec une poudre métallique,
- frittage de ce mélange pour former une matrice en alliage métallique comprenant des particules de matériau intermétallique amagnétique,
- usinage par laser ou par meulage.

L'usinage est réalisé selon les connaissances de l'homme du métier qui pourra notamment consulter le document CH715613 pour l'usinage par laser.

Lorsque l'axe horloger est constitué d'une matrice en alliage métallique comprenant des particules de matériau intermétallique amagnétique, la poudre métallique est avantageusement une poudre d'alliage d'un métal choisi parmi : nickel, cuivre, aluminium, titane, or, platine.

De manière avantageuse, l'axe horloger peut être utilisé pour un oscillateur amagnétique, en combinaison avec d'autres composants amagnétiques.

Ces composants amagnétiques incluent notamment un ressort spiral en silicium, diamant, oxyde de silicium ou similaire ; un ressort spiral métallique amagnétique ; un plateau en laiton ou autre matériau amagnétique ; un balancier en laiton ou autre matériau amagnétique.

### FIGURES

La figure 1 représente un axe horloger, plus précisément un axe de balancier.

### EXEMPLES

Plusieurs axes horlogers ont été préparés à partir des matériaux intermétalliques amagnétiques du tableau 1, selon les techniques conventionnelles.

**Tableau 1 : dureté des matériaux intermétalliques amagnétiques utilisés pour préparer des axes horlogers.**

| Exemple | Matériau intermétallique amagnétique | Dureté (HV) |
|---|---|---|
| INV-1 | AuTi₃ | 780 |
| INV-2 | Co₃Al | 400 |
| INV-3 | Cu₄Ti | 550 |
| INV-4 | IrTi₃ | 800 |
| INV-5 | Mo₃Al | 600 |
| INV-6 | Ni₃Al | 550 |
| INV-7 | ZrAl₃ | 430 |

## Revendications

1. Axe horloger comprenant plus de 20% en masse, par rapport à la masse de l'axe horloger, de matériau intermétallique amagnétique ayant une dureté supérieure à 400 HV, préférentiellement supérieure à 450HV, encore plus préférentiellement supérieure à 500HV.

2. Axe horloger selon la revendication 1, ***caractérisé* en ce que** le matériau intermétallique amagnétique est un matériau binaire, ou un mélange de matériaux binaires,
un matériau binaire associant (i) deux métaux ou (ii) un métal et un métalloïde.

3. Axe horloger selon l'une des revendications précédentes, ***caractérisé* en ce que** le matériau intermétallique amagnétique est un matériau binaire, ou un mélange de matériaux binaires, de formule M¹ₓM²₁₋ₓ, dans laquelle 0<x<1, M¹ étant choisi dans le groupe constitué de Au, Co, Cu, Fe, Ir, Mo, Ni, Pd, Pt et Zr ; M² étant choisi dans le groupe constitué de Al, Ga, In, Si et Ti.

4. Axe horloger selon l'une des revendications précédentes, ***caractérisé* en ce que** le matériau intermétallique amagnétique est un matériau binaire, ou un mélange de matériaux binaires, de formule M¹ₓM²₁₋ₓ, dans laquelle x est égal à 0,6, 4/7, 2/3, 0,8, 0,25, 0,75, 0,5 ou 1/3 ; M¹ étant choisi dans le groupe constitué de Au, Co, Cu, Fe, Ir, Mo, Ni, Pd, Pt et Zr ; M² étant choisi dans le groupe constitué de Al, Ga, In, Si et Ti ; M¹ et M² étant différents l'un de l'autre.

5. Axe horloger selon l'une des revendications précédentes, ***caractérisé* en ce que** le matériau intermétallique amagnétique est choisi dans le groupe constitué de : AuₓTi₁₋ₓ, AuₓAl₁₋ₓ, AuₓGa₁₋ₓ, AuₓIn₁₋ₓ, CoₓSi₁₋ₓ, CoₓAl₁₋ₓ, CoₓGa₁₋ₓ, CuₓTi₁₋ₓ, FeₓAl₁₋ₓ, IrₓTi₁₋ₓ, MoₓA₁₋ₓ, NiₓAl₁₋ₓ, NiₓGa₁₋ₓ, NiₓIn₁₋ₓ, NiₓSi₁₋ₓ, PdₓIn₁₋ₓ, PdₓAl₁₋ₓ, PtₓAl₁₋ₓ, PtₓGa₁₋ₓ, PtₓIn₁₋ₓ, ZrₓAl₁₋ₓ, et leurs mélanges, avec 0<x<1.

6. Axe horloger selon l'une des revendications précédentes, ***caractérisé* en ce que** le matériau intermétallique amagnétique est choisi dans le groupe constitué de : AuₓTi₁₋ₓ, CoₓAl₁₋ₓ, CuₓTi₁₋ₓ, IrₓTi₁₋ₓ, MoₓAl₁₋ₓ, NiₓAl₁₋ₓ, ZrₓAl₋₁ₓ et leurs mélanges, avec 0<x<1.

7. Axe horloger selon l'une des revendications 1 à 5, ***caractérisé* en ce que** le matériau intermétallique amagnétique est choisi dans le groupe constitué de : AuGa₂, AuInz, AuAlz, AuTi₃, CoAl, Co₃Al, CoGa, CoSi₂, CuTi, Cu₂Ti, CuTi₂, Cu₃Ti₂, Cu₄Ti₃, Cu₄Ti, FeAl, IrTi₃, Mo₃Al, Ni₃Al, NiAl, NiGa, NiIn, NiSi₂, PdAl, PdIn, PtAl₂, PtGa₂, PtInz, ZrAl₃ et leurs mélanges.

8. Axe horloger selon l'une des revendications précédentes, ***caractérisé* en ce que** le matériau intermétallique amagnétique est choisi dans le groupe constitué de : AuTi₃, Co₃Al, Cu₄Ti, IrTi₃, Mo₃Al, Ni₃Al, ZrAl₃, et leurs mélanges.

9. Axe horloger selon l'une des revendications précédentes, ***caractérisé* en ce que** l'axe horloger est constitué d'un matériau intermétallique amagnétique ou de deux matériaux intermétalliques amagnétiques.

10. Axe horloger selon l'une des revendications 1 à 8, ***caractérisé* en ce que** l'axe horloger est constitué d'une matrice comprenant des particules d'au moins un matériau intermétallique amagnétique, la matrice étant en alliage métallique ou en matériau intermétallique amagnétique.

11. Axe horloger selon la revendication 10, ***caractérisé* en ce que** la matrice en alliage métallique est constituée d'un alliage d'un métal choisi parmi : nickel, cuivre, aluminium, titane, or, platine ; les particules de matériau intermétallique amagnétique présentant une taille comprise entre 0,1µm et 10µm.

12. Axe horloger selon l'une des revendications précédentes, ***caractérisé* en ce que** l'axe horloger est un axe de balancier.

13. Procédé de fabrication de l'axe horloger selon l'une des revendications 1 à 11, comprenant les étapes suivantes :
- préparation d'une barre par mélange et chauffage des différents métaux constituant le matériau intermétallique amagnétique,
- usinage par laser ou par meulage.

14. Procédé de fabrication de l'axe horloger selon la revendication 13, ***caractérisé* en ce que** le procédé comprend, entre la préparation de la barre et l'usinage, les étapes suivantes :
- réduction de la barre en poudre de matériau intermétallique amagnétique,
- traitement thermique de la poudre.

15. Procédé de fabrication de l'axe horloger selon la revendication 13, ***caractérisé* en ce que** le procédé comprend, entre la préparation de la barre et l'usinage, les étapes suivantes :
- réduction de la barre en particules de matériau intermétallique amagnétique,
- mélange des particules de matériau intermétallique amagnétique avec une poudre métallique,
- traitement thermique de ce mélange pour former une matrice en alliage métallique comprenant des particules de matériau intermétallique amagnétique.
